# NEUE EUROPÄISCHE PATENTSCHRIFT

(11) **EP 1 397 523 B2**
(45) Veröffentlichungstag und Bekanntmachung des Hinweises auf die Entscheidung über den Einspruch: **11.08.2010**
(45) Hinweis auf die Patenterteilung: 08.08.2007
(21) Anmeldenummer: 02748572.1
(22) Anmeldetag: 07.06.2002
(51) Int. Cl.: C21D 11/00, B21B 37/76

(54) **KÜHLVERFAHREN FÜR EIN WARMGEWALZTES WALZGUT UND HIERMIT KORRESPONDIERENDES KÜHLSTRECKENMODELL**
COOLING METHOD FOR A HOT-ROLLED PRODUCT AND A CORRESPONDING COOLING-SECTION MODEL
PROCEDE DE REFROIDISSEMENT D'UN PRODUIT LAMINE A CHAUD ET MODELE DE LIGNE DE REFROIDISSEMENT CORRESPONDANT

(30) Priorität: 20.06.2001 DE 10129565
(43) Veröffentlichungstag der Anmeldung: 17.03.2004
(73) Patentinhaber: SIEMENS AKTIENGESELLSCHAFT, 80333 München (DE)
(72) Erfinder: WEINZIERL, Klaus, 90480 Nürnberg (DE); FRANZ, Klaus, 90455 Nürnberg (DE)
(86) Internationale Anmeldenummer: PCT/DE2002/002077
(87) Internationale Veröffentlichungsnummer: WO 2003/000940

(56) Entgegenhaltungen:
- EP-A- 0 453 566
- EP-A- 0 997 203
- DE-A- 19 740 691
- AUZINGER D ET AL: "NEUES PROZESSOPTIMIERUNGS- UND -STEUERUNGSSYSTEM FUER EINE LAMINARKUEHLSTRECKE" STAHL UND EISEN, VERLAG STAHLEISEN GMBH. DUSSELDORF, DE, Bd. 116, Nr. 11, 11. November 1996 (1996-11-11), Seiten 115-120,163, XP000639887 ISSN: 0340-4803 in der Anmeldung erwähnt
- VISENTIN A.: "Mathematical Models of Solid-Solid Phase Transitions in Steel" JOURNAL OF APPLIED MATHEMATICS, Bd. 39, 1987, Seiten 143-157, XP008009060 oxford in der Anmeldung erwähnt
- D. Auzinger, F. Parzer und G. Posch, Neues Prozessoptimierungs-und- steuerungssystem für eine Laminarkühlstrecke, Stahl und Eisen 116 (1996), Nr. 11, S. 115-120
- U. Grigull und H. Sandner, Wärmeleitung, Springer-Verlag Berlin, Heidelberg, New York, Tokyo, 1986, Seiten 1-3
- DUBBEL, SPRINGER-VERLAG BERLIN: 'Taschenbuch für den Maschinenbau 14. Auflage', 1981 Seite 233
- 'Taschenbuch der Mathematik, Verlag Harri Deutsch, Thun, 24.Auflage', 1989, FRANKFURT/MAIN Seite 577
- K. Harste, Untersuchungen zur Schrumpfung und zur Entstehung von mechanischen Spannungen während der Erstarrung und nachfolgenden Abkühlung zylindrischer Blöcke aus Fe-C-Legierungen, Diss. 1989
- J. Miettinen und S. Louhenkilpi, Calculation of Thermophysical Properties of Carbon and Low Alloyed Steels for Modeling of Solidification Processes, Metallurgical and Materials Transactions B Vol. 25B, December 1994, Seiten 909 bis 916
- Heinrich, L., Holz, R., Kneppe, G., "Physikalisches Prozessmodell für Kühlstrecken", Fachbericht Warmband-Walzwerke der Firma SMS Schloemann- Siemag, mit Druckvermerk 2000/04/96Wey
- Stahl-Eisen Sonderberichte, Heft 8, S. 16/17, Bild 12, 1973
- Ironmaking and Steelmaking 23(1996) 1, S. 79-82

## Beschreibung

Die vorliegende Erfindung betrifft ein Kühlverfahren für ein warmgewalztes Walzgut mit einem Walzgutquerschnitt, insbesondere ein Metallband, z. B. ein Stahlband, in einer Kühlstrecke, mit folgenden Schritten:
- vor der Kühlstrecke wird für eine Walzgutstelle eine Anfangstemperatur erfasst,
- anhand eines Kühlstreckenmodells und vorgegebener Solleigenschaften des Walzgutes wird ein zeitlicher Kühlmittelmengenverlauf ermittelt,
- auf die Walzgutstelle wird gemäß dem ermittelten zeitlichen Kühlmittelmengenverlauf ein Kühlmittel aufgebracht, und
- anhand des Kühlstreckenmodells und des zeitlichen Kühlmittelmengenverlaufs wird ein erwarteter zeitlicher Temperaturverlauf des Walzgutes an der Walzgutstelle über den Walzgutquerschnitt ermittelt.

Die vorliegende Erfindung betrifft ferner eine Verwendung eines hiermit korrespondierenden Kühlstreckenmodells.

Ein derartiges Kühlverfahren und das korrespondierende Kühlstreckenmodell sind z. B. aus "Stahl und Eisen", Band 116 (1996), Nr. 11, Seiten 115 bis 120 bekannt.

Beim Kühlen eines warmgewalzten Metallbandes ist die exakte Modellierung des zeitlichen Temperaturverlaufs entscheidend für die Steuerung des Kühlmittelmengenverlaufs. Da ferner die Abkühlung nicht im thermodynamischen Gleichgewicht erfolgt, beeinflussen Phasenübergänge des zu kühlenden Walzguts, z. B. eine Phasenumwandlung von Stahl, entscheidend das thermische Verhalten bei der Abkühlung. Die Phasenumwandlung muss somit in die Fouriersche Wärmeleitungsgleichung einbezogen werden.

Die Modellierung der Phasenumwandlung benötigt wiederum die Temperatur als Eingangsparameter. Hierdurch entsteht ein gekoppeltes Differenzialgleichungssystem, das numerisch z. B. durch einen Anfangswertproblemlöser näherungsweise gelöst werden kann. Bei diesem Ansatz ist die Fouriersche Wärmeleitungsgleichung zusammen mit der Dynamik der Phasenumwandlung zu lösen.

Im Stand der Technik sind zwei Methoden gebräuchlich.

Bei der ersten erfolgt die Modellierung der Phasenumwandlung zunächst auf der Basis eines angenäherten Temperaturverlaufs. Danach wird die Phasenumwandlung eingefroren. Die exothermen Vorgänge bei der Phasenumwandlung werden sodann durch Wärmequellen in der Fourierschen Wärmeleitungsgleichung berücksichtigt. Dieser Ansatz vernachlässigt teilweise die Kopplung zwischen der Phasenumwandlung und der Temperatur.

In einem anderen Verfahren wird zwar die Fouriersche Wärmeleitungsgleichung mit der Phasenumwandlung gekoppelt gelöst. Auch bei diesem Verfahren werden exotherme Vorgänge bei der Phasenumwandlung durch Wärmequellen in der Fourierschen Wärmeleitungsgleichung nachgebildet.

Durch die Verfahren des Standes der Technik wird das Problem aber nur scheinbar gelöst. Denn der Ansatz ist in beiden Fällen physikalisch falsch. Dies zeigt sich insbesondere darin, dass die Wärmequelle im Kühlstreckenmodell gesondert parametriert werden muss.

Die Aufgabe der vorliegenden Erfindung besteht darin, ein Kühlverfahren und eine Verwendung eines hiermit korrespondierenden Kühlstreckenmodells zu schaffen, mittels derer die Temperatur des zu kühlenden Walzguts und auch dessen Phasen und Phasenübergänge korrekt beschrieben werden.

Die Aufgabe wird für das Kühlverfahren dadurch gelöst, dass zur Ermittlung des Temperaturverlaufs im Walzgut im Kühlstreckenmodell eine Wärmeleitungsgleichung der Form $\frac{\partial e}{\partial t} - div \left[\frac{λ \left(e, p\right)}{ρ}⋅gradT\left(e, p\right)\right] = 0$ gelöst wird, wobei e die Enthalpie, λ die Wärmeleitfähigkeit, p der Phasenumwandlungsgrad, ρ die Dichte und T die Temperatur des Walzgutes an der Walzgutstelle und t die Zeit ist.

Die Größen e und p sind dabei ort- und zeitabhängig. div und grad sind die allgemein bekannten Operatoren Divergenz und Gradient, die auf die Ortsvariablen wirken.

Hiermit korrespondierend wird die Aufgabe für die Verwendung des Kühlstreckenmodells dadurch gelöst, dass das Kühlstreckenmodell zur Ermittlung des Temperaturverlaufs im Walzgut eine Wärmeleitungsgleichung der Form $\frac{\partial e}{\partial t} - div \left[\frac{λ \left(e, p\right)}{ρ}⋅gradT\left(e, p\right)\right] = 0$ enthält, wobei e die Enthalpie, λ die Wärmeleitfähigkeit, p der Phasenumwandlungsgrad, ρ die Dichte und T die Temperatur des Walzgutes an der Walzgutstelle und t die Zeit ist.

Die obige Gleichung ist noch in üblicher Form um Anfangs- und Randbedingungen zu ergänzen. Diese Ergänzungen erfolgen in gleicher Weise wie auch beim Stand der Technik allgemein üblich und bekannt. Auf die Ergänzungen wird daher nachfolgend nicht weiter eingegangen.

Der erfindungsgemäße Lösungsansatz fußt auf dem Prinzip der Energieerhaltung. Die Fouriersche Wärmeleitungsleitung ist daher mit der Enthalpie als Zustandsgröße und der Temperatur als von der Enthalpie abhängige Größe formuliert. Wärmequellen werden ersichtlich nicht benötigt. Sie müssen also auch nicht mehr parametriert werden.

Aufgrund des nunmehr korrekten Ansatzes für die Wärmeleitungsgleichung stellen der Phasenumwandlungsgrad und die Enthalpie Zustandsgrößen dar, die numerisch parallel berechenbar sind.

Die obige Lösung gilt unabhängig vom Profil des zu kühlenden Walzguts. Wenn das Walzgut ein Metallband ist, ergibt sich im wesentlichen ein Wärmefluss nur in Richtung der Banddicke. In Bandlaufrichtung und in Bandbreitenrichtung hingegen erfolgt nur ein vernachlässigbar geringer Wärmefluss. Es ist daher möglich, den Rechenaufwand dadurch zu verringern, dass die Wärmeleitungsgleichung statt dreidimensional nur noch eindimensional betrachtet wird. In diesem Fall kann also die Wärmeleitungsgleichung zu $\frac{\partial e}{\partial t} - \frac{\partial }{\partial x} \left[\frac{λ \left(e, p\right)}{ρ}⋅\frac{\partial T \left(e, p\right)}{\partial x}\right] = 0$ vereinfacht werden. x bezeichnet dabei die Ortsvariable in Banddickenrichtung.

Die Modellierung ist noch besser, wenn für die Walzgutstelle hinter der Kühlstrecke eine Endtemperatur erfasst wird. Denn dann ist es insbesondere möglich, das Kühlstreckenmodell anhand eines Vergleichs der erfassten Endtemperatur mit einer anhand des erwarteten zeitlichen Temperaturverlaufs ermittelten erwarteten Endtemperatur zu adaptieren. Somit kann das Modell anhand der tatsächlich erfassten Endtemperatur optimiert werden.

Im Rahmen des Kühlstreckenmodells ist es erforderlich, auch den Phasenumwandlungsgrad zu ermitteln. Dies kann auf verschiedene Art und Weise erfolgen. Beispielsweise ist es möglich, den Phasenumwandlungsgrad gemäß der Scheilschen Regel zu ermitteln. Es ist beispielsweise auch möglich, dass der Phasenumwandlungsgrad (p) im Kühlstreckenmodell anhand einer Differenzialgleichung der Form $\frac{\partial p}{\partial t} = h \left(e, p\right)$ ermittelt wird. Der Vorteil diese Ansatzes besteht in der Möglichkeit der Kopplung an die Fouriersche Wärmeleitungsgleichung, ohne dass dabei die Möglichkeit aufgegeben werden muss, einen Anfangswertproblemlöser zur gekoppelten Berechnung von Phasenumwandlungsgrad p und Temperatur T einzusetzen.

h ist eine Funktion wie sie z. B. in Gleichung 2 auf Seite 144 des Artikels "Mathematical Models of Solid-Solid Phase Transitions in Steel" von A. Visintin, IMA Journal of Applied Mathematics, 39, 1987, Seiten 143 bis 157 offenbart ist.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: eine Kühlstrecke mit einem Metallband,
- FIG 2: ein Kühlstreckenmodell,
- FIG 3: die Wärmeleitfähigkeit als Funktion der Enthalpie für zwei verschiedene Phasenumwandlungsgrade,
- FIG 4: die Temperatur als Funktion der Enthalpie für zwei verschiedene Phasenumwandlungsgrade und
- FIG 5: ein Wärmeleitungsmodell.

Gemäß FIG 1 läuft ein warmgewalztes Walzgut 1 mit einer Walzgeschwindigkeit v in einer Bandlaufrichtung z aus einem Walzgerüst 2 aus. Hinter dem Walzgerüst 2 ist ein Walzgerüst-Temperaturmessplatz 3 angeordnet. Im Walzgerüst-Temperaturmessplatz 3 wird für eine Walzgutstelle eine Anfangstemperatur T1 an der Oberfläche des Walzgutes 1 erfasst und einem Kühlstreckenmodell 4 als Eingangsparameter zugeführt.

Gemäß FIG 1 ist das Walzgut 1 ein Metallband, z. B. ein Stahlband. Es weist daher in einer Breitenrichtung y eine Walzgutbreite b und in einer Dickenrichtung x eine Walzgutdicke d auf. Walzgutbreite b und Walzgutdicke d ergeben zusammen den Walzgutquerschnitt des Walzgutes 1.

Die Anfangstemperatur T1 des Walzgutes 1 kann quer über die Bandbreite b variieren. Der Walzgut-Temperaturmessplatz 3 ist daher vorzugsweise derart ausgebildet, dass die Anfangstemperatur T1 quer über die Bandbreite b mehrfach erfasst werden kann. Beispielsweise können hierzu mehrere, quer über die Bandbreite b angeordnete Temperatursensoren vorgesehen sein. Auch ist es möglich, einen Temperatursensor vorzusehen, dem eine Optik vorgeschaltet ist, mittels deren in Bandbreitenrichtung y ein Abscannen möglich ist.

Hinter dem Walzgerüst-Temperaturmessplatz 3 ist eine Kühlstrecke 5 angeordnet. Die Kühlstrecke 5 weist Kühlvorrichtungen 6 auf, mittels derer ein Kühlmittel 7, typischerweise Wasser 7, von oben, von unten oder von beiden Seiten auf das Walzgut 1 aufbringbar ist. Die Art der Aufbringung ist dabei an das zu walzende Profil angepasst.

Hinter der Kühlstrecke 5 ist ein Haspel-Temperaturmessplatz 8 angeordnet. Mit diesem ist für die Walzgutstelle eine korrespondierende Endtemperatur T2 erfassbar, die ebenfalls dem Kühlstreckenmodell 4 zugeführt wird. Der Haspel-Temperaturmessplatz 8 ist ebenso ausgebildet wie der Walzgerüst-Temperaturmessplatz 3.

Dem Haspel-Temperaturmessplatz 8 ist ein Haspel 9 nachgeordnet. Auf diesem wird das Metallband 1 aufgehaspelt.

Die Anordnung des Haspels 9 ist typisch beim Walzen von Bändern. Beim Walzen von Profilen ist anstelle des Haspels 9 üblicherweise eine andere Einheit vorgesehen, z. B. bei Drahtwalzstraßen ein Windungsleger.

Das Walzgut 1 soll bei Erreichen des Haspels 9 eine vorbestimmte Temperatur und gewünschte Soll-Gefügeeigenschaften G* aufweisen. Hierzu ist es erforderlich, dass das Metallband 1 zwischen Walzgerüst 2 und Haspel 9 einen korrespondierenden Temperaturverlauf aufweist. Dieser Temperaturverlauf wird mittels des Kühlstreckenmodells 4 errechnet.

Dem Kühlstreckenmodell 4 werden gemäß den FIG 1 und 2 verschiedene Werte zugeführt. Zunächst wird dem Kühlstreckenmodell 4 die Walzgeschwindigkeit v zugeführt. Aufgrund dieser Tatsache ist insbesondere eine Materialverfolgung durchführbar.

Sodann werden dem Kühlstreckenmodell 4 die Banddicke d, die Anfangstemperatur T1 sowie verschiedene Parameter PAR zugeführt. Die Parameter PAR umfassen insbesondere Ist- und Sollparameter des Bandes 1. Ein Istparameter ist beispielsweise die Legierung des Metallbandes 1 oder dessen Bandbreite b. Ein Sollparameter ist beispielsweise die gewünschte Haspel-temperatur.

Das Kühlstreckenmodell 4 umfasst gemäß FIG 2 ein Wärmeleitungsmodell 10, ein Wärmeübergangsmodell 11 und einen Kühlmittelmengenverlaufsermittler 12. Das Kühlstreckenmodell 4 ermittelt dann einen erwarteten zeitlichen Temperaturverlauf Tm(t). Der erwartete Temperaturverlauf Tm(t) wird mit einem Solltemperaturverlauf T*(t) verglichen. Das Vergleichsergebnis wird dem Kühlmittelmengenverlaufsermittler 12 zugeführt. Dieser ermittelt dann anhand der Differenz einen neuen Kühlmittelmengenverlauf, um den erwarteten Temperaturverlauf Tm(t) an den Solltemperaturverlauf T*(t) anzunähern.

Nach erfolgter Anpassung werden dann die Kühlvorrichtungen 6 der Kühlstrecke 5 vom Kühlmengenverlaufsermittler 12 entsprechend angesteuert. Das Kühlmittel 7 wird also auf die betreffende Walzgutstelle gemäß dem ermittelten zeitlichen Kühlmittelmengenverlauf aufgebracht.

Zur Ermittlung des erwartenden Temperaturverlaufs Tm(t) wird im Wärmeleitungsmodell 10 eine Wärmeleitungsgleichung gelöst. Die Wärmeleitungsgleichung weist die Form $\frac{\partial e}{\partial t} - div \left[\frac{λ \left(e, p\right)}{ρ}⋅gradT\left(e, p\right)\right] = 0$ auf. In der Formel bezeichnen e die Enthalpie, λ die Wärmeleitfähigkeit, p den Phasenumwandlungsgrad, ρ die Dichte und T die Temperatur des Walzgutes 1 an der Walzgutstelle sowie t die Zeit.

Zur korrekten Lösung der Wärmeleitungsgleichung muss ferner der Phasenumwandlungsgrad p und dessen zeitlicher Verlauf ermittelt werden. Dies erfolgt vorzugsweise anhand einer Differenzialgleichung der Form $\frac{\partial p}{\partial t} = h \left(e, p\right)$ h ist eine Funktion wie sie z. B. in Gleichung 2 auf Seite 144 des Artikels "Mathematical Models of Solid-Solid Phase Transitions in Steel" von A. Visintin, IMA Journal of Applied Mathematics, 39, 1987, Seiten 143 bis 157 offenbart ist.

Obige Gleichungen müssen an der Walzgutstelle für den gesamten Walzgutquerschnitt gelöst werden. Ferner muss gegebenenfalls auch der Wärmefluss in Bandlaufrichtung z berücksichtigt werden.

Der Zusammenhang λ(e,p) kann in den Gleichungen z. B. durch die Funktion $λ \left(e, p\right) = pλ \left(e, 1\right) + \left(1-p\right) ⁢ λ \left(e, 0\right)$ angenähert werden. Dabei sind in beispielhafter Ausgestaltung λ(e,1) und λ (e,0) Funktionen wie sie in FIG 3 gezeigt sind.

Der Zusammenhang T(e,p) kann z. B. durch die Funktion $T \left(e, p\right) = pT \left(e, 1\right) + \left(1-p\right) ⁢ T \left(e, 0\right)$ angenähert werden. Dabei sind T(e,1) und T(e,0) Funktionen wie sie beispielhaft in FIG 4 gezeigt sind.

Solange das Metallband 1 noch nicht den Haspel-Temperaturmessplatz 8 erreicht hat, steht als Temperaturistwert lediglich die Anfangstemperatur T1 zur Verfügung. Sobald hingegen auch die Endtemperatur T2 erfassbar ist, kann diese mit einer aufgrund der vorherigen Berechnung erwarteten Endtemperatur T2m verglichen werden. Das Vergleichsergebnis wird einem Adaptionselement 13 zugeführt. Mittels des Adaptionselements 13 ist beispielsweise das Wärmeübergangsmodell 13 adaptierbar.

Bei dem in FIG 2 dargestellten und oben stehend erläuterten Kühlstreckenmodell 4 wird im Rahmen des Wärmeleitungsmodells 10 die Wärmeleitungsgleichung $\frac{\partial e}{\partial t} - div \left[\frac{λ \left(e, p\right)}{ρ}⋅gradT\left(e, p\right)\right] = 0$ gelöst. Beim Kühlen von Metallband erfolgt ein Wärmefluss aber im wesentlichen ausschließlich in x-Richtung. Es ist daher möglich und zulässig, gemäß FIG 5 das Wärmeleitungsmodell 10 eindimensional anzusetzen. Es ist also hinreichend eine Wärmeleitungsgleichung der Form $\frac{\partial e}{\partial t} - \frac{\partial }{\partial x} \left[\frac{λ \left(e, p\right)}{ρ}⋅\frac{\partial T \left(e, p\right)}{\partial x}\right] = 0$ zu lösen. Diese Vorgehensweise erfordert einen erheblich geringeren Rechenaufwand bei nur geringfügig verschlechterten Ergebnis, weil in diesem Fall lediglich die Wärmeleitungsgleichung für einen eindimensionalen Stab, der sich an der Walzgutstelle von der Bandunterseite zur Bandoberseite erstreckt, gelöst werden muss.

## Patentansprüche

1. Kühlverfahren für ein warmgewalztes Walzgut (1) mit einem Walzgutquerschnitt, insbesondere ein Metallband (1), z. B. ein Stahlband (1), in einer Kühlstrecke (5), mit folgenden Schritten:
- vor der Kühlstrecke (5) wird für eine Walzgutstelle eine Anfangstemperatur (T1) erfasst,
- anhand eines Kühlstreckenmodells (4) und vorgegebener Solleigenschaften des Walzgutes (1) wird ein zeitlicher Kühlmittelmengenverlauf ermittelt,
- auf die Walzgutstelle wird gemäß dem ermittelten zeitlichen Kühlmittelmengenverlauf ein Kühlmittel (7) aufgebracht, und
- anhand des Kühlstreckenmodells (4) und des zeitlichen Kühlmittelmengenverlaufs wird ein erwarteter zeitlicher Temperaturverlauf (Tm(t)) des Walzgutes (1) an der Walzgutstelle über den Walzgutquerschnitt ermittelt,
**dadurch gekennzeichnet,**
**dass** zur Ermittlung des Temperaturverlaufs (Tm(t)) im Walzgut (1) im Kühlstreckenmodell (4) eine Wärmeleitungsgleichung der Form $\frac{\partial e}{\partial t} - div \left[\frac{λ \left(e, p\right)}{ρ}⋅gradT\left(e, p\right)\right] = 0$ gelöst wird, wobei e die Enthalpie, λ die Wärmeleitfähigkeit, p der Phasenumwandlungsgrad, ρ die Dichte und T die Temperatur des Walzgutes an der Walzgutstelle und t die Zeit ist.

2. Kühlverfahren nach Anspruch 1,
**dadurch gekennzeichnet,**
**dass** für die Walzgutstelle hinter der Kühlstrecke (5) eine Endtemperatur (T2) erfasst wird.

3. Kühlverfahren nach Anspruch 2,
**dadurch gekennzeichnet,**
**dass** das Kühlstreckenmodell (4) anhand eines Vergleichs der erfassten Endtemperatur (T2) mit einer anhand des erwarteten zeitlichen Temperaturverlaufs (Tm(t)) ermittelten erwarteten Endtemperatur (T2m) adaptiert wird.

4. Kühlverfahren für ein warmgewalztes Metallband (1), insbesondere ein Stahlband (1), mit einer Banddicke (d) in einer Kühlstrecke (5), mit folgenden Schritten:
- vor der Kühlstrecke (5) wird für eine Bandstelle eine Anfangstemperatur (T1) erfasst,
- anhand eines Kühlstreckenmodells (4) und vorgegebener Solleigenschaften des Metallbandes (1) wird ein zeitlicher Kühlmittelmengenverlauf ermittelt,
- auf die Bandstelle wird gemäß dem ermittelten zeitlichen Kühlmittelmengenverlauf ein Kühlmittel (7) aufgebracht, und
- anhand des Kühlstreckenmodells (4) und des zeitlichen Kühlmittelmengenverlaufs wird ein erwarteter zeitlicher Temperaturverlauf (Tm(t)) des Metallbandes (1) an der Bandstelle über die Banddicke (d) ermittelt,
**dadurch gekennzeichnet,**
**dass** zur Ermittlung des Temperaturverlaufs (Tm(t)) im Metallband (1) im Kühlstreckenmodell (4) eine Wärmeleitungsgleichung der Form $\frac{\partial e}{\partial t} - \frac{\partial }{\partial x} \left[\frac{λ \left(e, p\right)}{ρ}⋅\frac{\partial T \left(e, p\right)}{\partial x}\right] = 0$ gelöst wird, wobei e die Enthalpie, x der Ort in Banddickenrichtung, λ die Wärmeleitfähigkeit, p der Phasenumwandlungsgrad, ρ die Dichte und T die Temperatur des Metallbandes (1) an der Bandstelle und t die Zeit ist.

5. Kühlverfahren nach Anspruch 4,
**dadurch gekennzeichnet,**
**dass** für die Bandstelle hinter der Kühlstrecke (5) eine Endtemperatur (T2) erfasst wird.

6. Kühlverfahren nach Anspruch 5,
**dadurch gekennzeichnet,**
**dass** das Kühlstreckenmodell (4) anhand eines Vergleichs der erfassten Endtemperatur (T2) mit einer anhand des erwarteten zeitlichen Temperaturverlaufs (Tm(t)) ermittelten erwarteten Endtemperatur (T2m) adaptiert wird.

7. Kühlverfahren nach einem der obigen Ansprüche,
**dadurch gekennzeichnet,**
**dass** der Phasenumwandlungsgrad (p) im Kühlstreckenmodell (4) anhand einer Differenzialgleichung der Form $\frac{\partial p}{\partial t} = h \left(e, p\right)$ ermittelt wird.

8. Verwendung eines Kühlstreckenmodells für ein in einer Kühlstrecke (5) zu kühlendes warmgewalztes Walzgut (1) mit einem Walzgutquerschnitt, insbesondere ein Metallband (1), z. B. ein Stahlband (1),
- wobei dem Kühlstreckenmodell (4) eine vor der Kühlstrecke (5) erfasste Anfangstemperatur (T1) einer Walzgutstelle zuführbar ist,
- wobei mittels des Kühlstreckenmodells (4) anhand vorgegebener Solleigenschaften des Walzgutes (1) ein zeitlicher Kühlmittelmengenverlauf ermittelbar ist,
- wobei mittels des Kühlstreckenmodells (4) und des zeitlichen Kühlmittelmengenverlaufs ein erwarteter zeitlicher Temperaturverlauf (Tm(t)) des Walzgutes (1) an der Walzgutstelle über den Walzgutquerschnitt ermittelbar ist,
**dadurch gekennzeichnet,**
**dass** das Kühlstreckenmodell (4) zur Ermittlung des Temperaturverlaufs (Tm(t)) im Walzgut (1) eine Wärmeleitungsgleichung der Form $\frac{\partial e}{\partial t} - div \left[\frac{λ \left(e, p\right)}{ρ}⋅gradT\left(e, p\right)\right] = 0$ enthält, wobei e die Enthalpie, λ die Wärmeleitfähigkeit, p der Phasenumwandlungsgrad, ρ die Dichte und T die Temperatur des Walzgutes an der Walzgutstelle und t die Zeit ist.

9. Verwendung eines Kühlstreckenmodells nach Anspruch 8,
**dadurch gekennzeichnet,**
**dass** ihm eine hinter der Kühlstrecke (5) erfasste Endtemperatur (T2) der Walzgutstelle zuführbar ist.

10. Verwendung eines Kühlstreckenmodells nach Anspruch 9,
**dadurch gekennzeichnet,**
**dass** das Kühlstreckenmodell (4) anhand eines Vergleichs der erfassten Endtemperatur (T2) mit einer anhand des erwarteten zeitlichen Temperaturverlaufs (Tm(t)) ermittelten erwarteten Endtemperatur (T2m) adaptierbar ist.

11. Verwendung eines Kühlstreckenmodells für ein in einer Kühlstrecke (5) zu kühlendes warmgewalztes Metallband (1) mit einer Banddicke (d), insbesondere ein Stahlband (1),
- wobei dem Kühlstreckenmodell (4) eine vor der Kühlstrecke (5) erfasste Anfangstemperatur (T1) einer Bandstelle zuführbar ist,
- wobei mittels des Kühlstreckenmodells (4) anhand vorgegebener Solleigenschaften des Metallbandes (1) ein zeitlicher Kühlmittelmengenverlauf ermittelbar ist,
- wobei mittels des Kühlstreckenmodells (4) und des zeitlichen Kühlmittelmengenverlaufs ein erwarteter zeitlicher Temperaturverlauf (Tm(t)) des Metallbandes (1) an der Bandstelle über die Banddicke (d) ermittelbar ist,
**dadurch gekennzeichnet,**
**dass** das Kühlstreckenmodell (4) zur Ermittlung des Temperaturverlaufs (Tm(t)) im Metallband (1) eine Wärmeleitungsgleichung der Form $\frac{\partial e}{\partial t} - \frac{\partial }{\partial x} \left[\frac{λ \left(e, p\right)}{ρ}⋅\frac{\partial T \left(e, p\right)}{\partial x}\right] = 0$
enthält, wobei e die Enthalpie, x der Ort in Banddickenrichtung, λ die Wärmeleitfähigkeit, p der Phasenumwandlungsgrad, ρ die Dichte und T die Temperatur des Metallbandes (1) an der Bandstelle und t die Zeit ist.

12. Verwendung eines Kühlstreckenmodells nach Anspruch 11,
**dadurch gekennzeichnet,**
**dass** ihm eine hinter der Kühlstrecke (5) erfasste Endtemperatur (T2) der Bandstelle zuführbar ist.

13. Verwendung eines Kühlstreckenmodells nach Anspruch 12,
**dadurch gekennzeichnet,**
**dass** das Kühlstreckenmodell (4) anhand eines Vergleichs der erfassten Endtemperatur (T2) mit einer anhand des erwarteten zeitlichen Temperaturverlaufs (Tm(t)) ermittelten erwarteten Endtemperatur (T2m) adaptierbar ist.

14. Verwendung eines Kühlstreckenmodells nach einem der Ansprüche 8 bis 13,
**dadurch gekennzeichnet,**
**dass** es zum Ermitteln des Phasenumwandlungsgrades (p) eine Differenzialgleichung der Form $\frac{\partial p}{\partial t} = h \left(e, p\right)$ enthält.

## Claims

1. Method for cooling a hot-rolled material (1) having a rolled-material cross section, in particular a metal strip (1), e.g. a steel strip (1), in a cooling line (5), comprising the following steps:
- a starting temperature (T1) is recorded for a rolled-material location upstream of the cooling line (5),
- a temporal quantitative coolant profile is determined on the basis of a cooling-line model (4) and predetermined desired properties of the rolled material (1),
- a coolant (7) is applied to the rolled-material location in accordance with the temporal quantitative coolant profile which has been determined, and
- an expected temporal temperature profile (Tm(t)) of the rolled material (1) at the rolled-material location across the rolled-material cross section is determined on the basis of the cooling-line model (4) and the temporal quantitative coolant profile,
**characterized**
**in that** a heat conduction equation of the following form $\frac{\partial e}{\partial t} - div \left[\frac{λ \left(e, p\right)}{ρ}⋅gradT\left(e, p\right)\right] = 0$
where e is the enthalpy, λ the thermal conductivity, p the degree of phase transformation, ρ the density and T the temperature of the rolled material at the rolled-material location and t is the time, is solved in the coolant-line model (4) in order to determine the temperature profile (Tm(t)) in the rolled material (1).

2. Cooling method according to Claim 1, **characterized in that** a finishing temperature (T2) is recorded for the rolled-material location downstream of the cooling line (5).

3. Cooling method according to Claim 2, **characterized in that** the cooling-line model (4) is adapted on the basis of a comparison between the recorded finishing temperature (T2) and an expected finishing temperature (T2m), which is determined on the basis of the expected temporal temperature profile (Tm(t)).

4. Method for cooling a hot-rolled metal strip (1), in particular a steel strip (1), having a strip thickness (d), in a cooling line (5), comprising the following steps:
- a starting temperature (T1) is recorded for a strip location upstream of the cooling line (5),
- a temporal quantitative coolant profile is determined on the basis of a cooling-line model (4) and predetermined desired properties of the metal strip (1),
- a coolant (7) is applied to the strip location in accordance with the temporal quantitative coolant profile which has been determined, and
- an expected temporal temperature profile (Tm(t)) of the metal strip (1) at the strip location across the strip thickness (d) is determined on the basis of the cooling-line model (4) and the temporal quantitative coolant profile,
**characterized in that** a heat conduction equation of the following form $\frac{\partial e}{\partial t} - \frac{\partial }{\partial x} \left[\frac{λ \left(e, p\right)}{ρ}⋅\frac{\partial T \left(e, p\right)}{\partial x}\right] = 0$
where e is the enthalpy, x the position in the strip thickness direction, λ the thermal conductivity, p the degree of phase transition, ρ the density and T the temperature of the metal strip (1) at the strip location and t is the time, is solved in the cooling-line model (4) in order to determine the temperature profile (Tm(t)) in the metal strip (1).

5. Cooling method according to Claim 4, **characterized in that** a finishing temperature (T2) is recorded for the strip location downstream of the cooling line (5).

6. Cooling method according to Claim 5, **characterized in that** the cooling-line model (5) is adapted on the basis of a comparison between the recorded finishing temperature (T2) and an expected finishing temperature (T2m) which is determined on the basis of the expected temporal temperature profile (Tm(t)).

7. Cooling method according to one of the preceding claims, **characterized in that** the degree of phase transition (p) is determined in the cooling-line model (4) on the basis of a differential equation which takes the following form $\frac{\partial p}{\partial t} = h \left(e, p\right) .$

8. Use of a cooling-line model for a hot-rolled material (1) which is to be cooled in a cooling line (5) and has a rolled-material cross section, in particular a metal strip (1), e.g. a steel strip (1), in which
- a starting temperature (T1), recorded upstream of the cooling line (5), of a rolled-material location can be fed to the cooling-line model (4),
- a temporal quantitative coolant profile can be determined by means of the cooling-line model (4) on the basis of predetermined desired properties of the rolled material (1),
- an expected temporal temperature profile (Tm(t)) of the rolled material (1) at the rolled-material location across the rolled-material cross section can be determined by means of the cooling-line model (4) and the temporal quantitative coolant profile,
**characterized in that** the cooling-line model (4), in order to determine the temperature profile (Tm(t)) in the rolled material (1), includes a heat conduction equation of the following form $\frac{\partial e}{\partial t} - div \left[\frac{λ \left(e, p\right)}{ρ}⋅gradT\left(e, p\right)\right] = 0$
where e is the enthalpy, λ the thermal conductivity, p the degree of phase transformation, ρ the density and T the temperature of the rolled material at the rolled-material location and t is the time.

9. Use of a cooling-line model according to Claim 8, **characterized in that** it can be fed a finishing temperature (T2), recorded downstream of the cooling line (5), of the rolled-material location.

10. Use of a cooling-line model according to Claim 9, **characterized in that** the cooling-line model (4) can be adapted on the basis of a comparison between the recorded finishing temperature (T2) and an expected finishing temperature (T2m), which is determined on the basis of the expected temporal temperature profile
(Tm(t)).

11. Use of a cooling-line model for a hot-rolled metal strip (1) which is to be cooled in a cooling line (5) and has a strip thickness (d), in particular a steel strip (1), in which
- a starting temperature (T1), recorded downstream of the cooling line (5), of a strip location can be fed to the cooling-line model (4),
- a temporal quantitative coolant profile can be determined by means of the cooling-line model (4) on the basis of predetermined desired properties of the metal strip (1),
- an expected temporal temperature profile (Tm(t)) of the metal strip (1) at the strip location across the strip thickness (d) can be determined by means of the cooling-line model (4) and the temporal quantitative coolant profile,
**characterized in that** the cooling-line model (4), in order to determine the temperature profile (Tm(t)) in the metal strip (1), includes a heat conduction equation which takes the following form $\frac{\partial e}{\partial t} - \frac{\partial }{\partial x} \left[\frac{λ \left(e, p\right)}{ρ}⋅\frac{\partial T \left(e, p\right)}{\partial x}\right] = 0$
where e is the enthalpy, x the position in the strip thickness direction, λ the thermal conductivity, p the degree of phase transformation, ρ the density and T the temperature of the metal strip (1) at the strip location and t is the time.

12. Use of a cooling-line model according to Claim 11, **characterized in that** it can be fed a finishing temperature (T2), recorded downstream of the cooling line (5), of the strip location.

13. Use of a cooling-line model according to Claim 12, **characterized in that** the cooling-line model (4) can be adapted on the basis of a comparison between the recorded finishing temperature (T2) and an expected finishing temperature (T2m) which has been determined on the basis of the expected temporal temperature profile (Tm(t)).

14. Use of a cooling-line model according to one of Claims 8 to 13, **characterized in that** to determine the degree of phase transformation (p) it includes a differential equation which takes the following form $\frac{\partial p}{\partial t} = h \left(e, p\right) .$

## Revendications

1. Procédé de refroidissement d'un produit (1) laminé à chaud ayant une section transversale de produit laminé, notamment une bande (1) métallique, par exemple une bande (1) d'acier, dans une ligne (5) de refroidissement, comprenant des stades suivantes :
- on relève, avant la ligne (5) de refroidissement, une température (T1) initiale d'un emplacement du produit laminé,
- au moyen d'un modèle (4) de ligne de refroidissement et de propriétés de consigne prescrites du produit (1) laminé, on détermine une variation en fonction du temps de quantités de fluide de refroidissement,
- on applique à l'emplacement du produit laminé un fluide (7) de refroidissement conformément à la variation en fonction du temps de fluide de refroidissement qui a été déterminée, et
- au moyen du modèle (4) de ligne de refroidissement et de la variation en fonction du temps de quantités de fluide de refroidissement, on détermine une variation (Tm(t)) en fonction du temps de la température du produit (1) laminé à laquelle on s'attend à l'emplacement du produit laminé sur la section transversale du produit laminé,
**caractérisé**
**en ce que**, pour déterminer la variation (Tm(t)) de la température du produit (1) laminé, on résout dans le modèle (4) de ligne de refroidissement une équation de conduction de la chaleur de la forme $\frac{\partial e}{\partial t} - div \left[\frac{λ \left(e, p\right)}{ρ}⋅gradT\left(e, p\right)\right] = 0$
dans laquelle e est l'enthalpie, λ est la conductibilité calorifique, p est le degré de changement de phase, ρ est la masse volumique et T est la température du produit laminé à l'emplacement du produit laminé et t est le temps.

2. Procédé de refroidissement suivant la revendication 1,
**caractérisé**
**en ce que** l'on relève une température (T2) finale de l'emplacement du produit laminé derrière la ligne (5) de refroidissement.

3. Procédé de refroidissement suivant la revendication 2,
**caractérisé**
**en ce que** l'on adapte le modèle (4) de ligne de refroidissement au moyen d'une comparaison entre la température (T2) finale relevée et une température (T2m) finale à laquelle on s'attend déterminée au moyen de la variation (Tm(t)) en fonction du temps de la température à laquelle on s'attend.

4. Procédé de refroidissement d'une bande (1) métallique laminée à chaud, notamment d'une bande (1) d'acier ayant une épaisseur (d) dans une ligne (5) de refroidissement, comprenant des stades suivantes :
- on relève, avant la ligne (5) de refroidissement, une température (T1) initiale d'un emplacement de la bande,
- au moyen d'un modèle (4) de ligne de refroidissement et de propriétés de consigne prescrites de la bande (1) métallique, on détermine une variation en fonction du temps de quantités de fluide de refroidissement,
- on applique à l'emplacement de la bande un fluide (7) de refroidissement conformément à la variation en fonction du temps de fluide de refroidissement qui a été déterminée, et
- au moyen du modèle (4) de ligne de refroidissement et de la variation en fonction du temps de quantités de fluide de refroidissement, on détermine une variation (Tm(t)) en fonction du temps de la température de la bande (1) métallique à laquelle on s'attend à l'emplacement de la bande sur la section transversale de la bande,
**caractérisé**
**en ce que** pour déterminer la variation (Tm(t)) de la température de la bande (1) métallique dans le modèle (4) de ligne de refroidissement, on résout une équation de conduction de la chaleur de la forme $\frac{\partial e}{\partial t} - \frac{\partial }{\partial x} \left[\frac{λ \left(e, p\right)}{ρ}⋅\frac{\partial T \left(e, p\right)}{\partial x}\right] = 0$
dans laquelle e est l'enthalpie, x est le lieu dans la direction de l'épaisseur de la bande, λ est la conductibilité calorifique, p est le degré de changement de phase, ρ est la masse volumique et T est la température de la bande (1) métallique à l'emplacement de la bande et t est le temps.

5. Procédé de refroidissement suivant la revendication 4,
**caractérisé**
**en ce que** l'on relève une température (T2) finale de l'emplacement de la bande derrière la ligne (5) de refroidissement.

6. Procédé de refroidissement suivant la revendication 5,
**caractérisé**
**en ce que** l'on adapte le modèle (4) de ligne de refroidissement au moyen d'une comparaison entre la température (T2) finale relevée et une température (T2m) finale à laquelle on s'attend déterminée au moyen de la variation (Tm(t)) en fonction du temps de la température à laquelle on s'attend.

7. Procédé de refroidissement suivant l'une des revendications ci-dessus,
**caractérisé**
**en ce que** l'on détermine le degré (p) de changement de phase dans le modèle (4) de ligne de refroidissement au moyen d'une équation différentielle de la forme $\frac{\partial p}{\partial t .} = h \left(e, p\right)$

8. Utilisation d'un modèle de ligne de refroidissement pour un produit (1) laminé à chaud à refroidir dans une ligne (5) de refroidissement et ayant une section transversale de produit notamment une bande (1) métallique, par exemple une bande (1) d'acier,
- dans lequel on peut envoyer au modèle (4) de ligne de refroidissement une température (T1) initiale d'un emplacement de produit laminé relevée avant la ligne (5) de refroidissement,
- dans lequel on peut déterminer une variation en fonction du temps de quantités de fluide de refroidissement au moyen du modèle (4) de ligne de refroidissement, à l'aide de propriétés de consigne prescrites du produit (1) laminé,
- dans lequel on peut déterminer, au moyen du modèle (4) de ligne de refroidissement et de la variation en fonction du temps de quantités de fluide de refroidissement, une variation (Tm(t)) en fonction du temps de la température du produit (1) laminé à l'emplacement du produit laminé sur la section transversale du produit laminé,
**caractérisé**
**en ce que** le modèle (4) de ligne de refroidissement comporte, pour la détermination de la variation (Tm(t)) de la température du produit (1) laminé, une équation de conduction de la chaleur de la forme $\frac{\partial e}{\partial t} - div \left[\frac{λ \left(e, p\right)}{ρ}⋅gradT\left(e, p\right)\right] = 0$
dans laquelle e est l'enthalpie, λ est la conductibilité calorifique, p est le degré de changement de phase, ρ est la masse volumique et T est la température du produit laminé à l'emplacement du produit laminé et t est le temps.

9. Utilisation d'un modèle de ligne de refroidissement suivant la revendication 8,
**caractérisé**
**en ce qu'**il peut lui être envoyé une température (T2) finale de l'emplacement du produit laminé relevée derrière la ligne (5) de refroidissement.

10. Utilisation d'un modèle de ligne de refroidissement suivant la revendication 9,
**caractérisé**
**en ce que** le modèle (4) de ligne de refroidissement peut être adapté au moyen d'une comparaison entre la température (T2) finale relevée et une température (T2m) finale à laquelle on s'attend déterminée au moyen de la variation (Tm(t))de température en fonction du temps à laquelle on s'attend.

11. Utilisation d'un modèle de ligne de refroidissement pour une bande (1) métallique laminée à chaud à refroidir dans une ligne (5) de refroidissement et ayant une épaisseur (d), notamment une bande (1) d'acier,
- dans lequel on peut envoyer au modèle (4) de ligne de refroidissement une température (T1) initiale d'un emplacement de la bande relevée avant la ligne (5) de refroidissement,
- dans lequel on peut déterminer une variation en fonction du temps de quantités de fluide de refroidissement au moyen du modèle (4) de ligne de refroidissement, à l'aide de propriétés de consigne prescrites de la bande (1) métallique,
- dans lequel on peut déterminer, au moyen du modèle (4) de ligne de refroidissement et de la variation en fonction du temps de quantités de fluide de refroidissement, une variation (Tm(t)) de la température de la bande (1) métallique en fonction du temps à laquelle on s'attend à l'emplacement de la bande sur l'épaisseur (d) de la bande,
**caractérisé**
**en ce que** le modèle (4) de ligne de refroidissement comporte, pour la détermination de la variation (Tm(t)) de la température de la bande (1) métallique, une équation de conduction de la chaleur de la forme $\frac{\partial e}{\partial t} - \frac{\partial }{\partial x} \left[\frac{λ \left(e, p\right)}{ρ}⋅\frac{\partial T \left(e, p\right)}{\partial x}\right] = 0$
dans laquelle e est l'enthalpie, x est le lieu dans la direction de l'épaisseur de la bande, λ est la conductibilité calorifique, p est le degré de changement de phase, ρ est la masse volumique et T est la température de la bande (1) métallique à l'emplacement de la bande et t est le temps.

12. Utilisation d'un modèle de ligne de refroidissement suivant la revendication 11,
**caractérisé**
**en ce qu'**il peut lui être envoyé une température (T2) finale de l'emplacement de la bande relevée derrière la ligne (5) de refroidissement.

13. Utilisation d'un modèle de refroidissement suivant la revendication 12,
**caractérisé**
**en ce que** le modèle (4) de ligne de refroidissement peut être adapté au moyen d'une comparaison entre la température (T2) finale relevée et une température (T2m) finale à laquelle on s'attend déterminée au moyen de la variation (Tm(t))de température en fonction du temps à laquelle on s'attend.

14. Modèle de ligne de refroidissement suivant l'une des revendications 8 à 13,
**caractérisé**
**en ce qu'**il comporte, pour la détermination du degré (p) de changement de phase, une équation différentielle de la forme $\frac{\partial p}{\partial t .} = h \left(e, p\right)$
